# EUROPÄISCHE PATENTSCHRIFT

(11) **EP 1 244 365 B1**
(45) Veröffentlichungstag und Bekanntmachung des Hinweises auf die Patenterteilung: **02.05.2003**
(21) Anmeldenummer: 01903622.7
(22) Anmeldetag: 05.01.2001
(51) Int. Cl.: A24D 3/02, A24D 3/14

(54) **VERFAHREN ZUR HERSTELLUNG EINES SAUER GESTELLTEN FILTERS FÜR TABAKPRODUKTE SOWIE DEREN VERWENDUNG**
METHOD FOR PRODUCING AN ACIDIFIED FILTER FOR TOBACCO PRODUCTS AND THE USE THEREOF
PROCEDE DE PREPARATION D'UN FILTRE ACIDIFIE DESTINE A DES PRODUITS DU TABAC, AINSI QUE SON UTILISATION

(30) Priorität: 08.01.2000 DE 10000519
(43) Veröffentlichungstag der Anmeldung: 02.10.2002
(73) Patentinhaber: Reemtsma Cigarettenfabriken GmbH, 22605 Hamburg (DE)
(72) Erfinder: GURKE, Inga, 22763 Hamburg (DE); HÜHNE, Thomas, 22149 Hamburg (DE); MENTZEL, Edgar, 25451 Quickborn (DE)
(74) Vertreter: UEXKÜLL & STOLBERG
(86) Internationale Anmeldenummer: EP0100072
(87) Internationale Veröffentlichungsnummer: WO01050892

(56) Entgegenhaltungen:
- EP-A- 0 374 861
- DE-A- 1 965 757
- DE-C- 3 904 239
- GB-A- 1 212 464
- US-A- 5 038 803
- US-A- 5 161 549

## Beschreibung

Die vorliegende Erfindung betrifft einmal ein Verfahren zur Herstellung eines sauer gestellten Filters für Tabakprodukte durch Imprägnieren eines faserigen oder flächigen Filtermaterials gemäß Oberbegriff Hauptanspruch sowie ferner die Verwendung derartiger Filter für Cigarettenhülsen, Cigaretten, Cigarren bzw. Cigarillos und für Rauchgeräte.

Es ist aus der DE 16 92 895 A1 bekannt, Filtermaterial für Tabakprodukte zur besseren Absorption von basischen Anteilen des Tabakrauchs und zur Absorption von Nikotin mit sauren Komponenten auszurüsten, wobei diese zusammen mit dem zur Filterverfestigung dienenden Glycerintriacetat (Triacetin) auf das Celluloseacetat-Tau gegeben werden. Die hier erwähnten und zur Herstellung von sauer gestellten Filtern verwendeten physiologisch und sensorisch unbedenklichen Genußsäuren lösen sich jedoch nur in geringer Menge bzw. auch nur bei höheren Temperaturen von 100 bis 130° C in dem als Carbonsäureester-Härter verwendeten Triacetin. Dieses hat den Nachteil, dass eine gleichmäßige und auch gleichzeitige Imprägnierung der Filter mit der sauren Komponente und der Härterkomponente auf erhebliche Schwierigkeiten stößt.

Aus diesem Grunde hat man gemäß DE 13 00 854 C1 saure Ester organischer Genußsäuren wie Citronensäure, Weinsäure, Bernsteinsäure, Äpfelsäure und Zuckersäure verwendet, die in Glycerintriacetat gelöst auf den Fasern des Filtermaterials fein verteilt werden können. Nachteil dieses Verfahrens ist jedoch, dass die Ester der jeweiligen Polycarbonsäuren eine nur sehr schwache Retention gegenüber basischen Rauchinhaltsstoffen aufweisen, da die reaktiven Säuregruppen in diesem Falle verestert sind und damit nicht mehr für die selektive Retention von basischen Rauchkomponenten zur Verfügung stehen.

Bei einem anderen Verfahren gemäß DE 38 20 089 C2 werden die Säureanhydride der entsprechenden Di- oder Polycarbonsäuren in den als Filterhärter eingesetzten Carbonsäureestern gelöst und nach dem Aufsprühen auf die Filterfasern hydrolysiert. Nachteil dieses Verfahrens ist zum einen die sehr aufwendige und damit teure Herstellung der Säureanhydride und zum anderen die Instabilität der gelösten Anhydride, die bereits durch Spuren von Wasser im verwendeten Lösungsmittel oder durch Luftfeuchtigkeit zu den entsprechenden Säuren hydrolysiert werden und als Säuren aus dem Lösungsmittel auskristallisieren.

Bei anderen bekannten Verfahren werden die Di- oder Polycarbonsäuren in Form sehr feiner Teilchen entweder gemäß EP 09 13 100 A2 über eine Dosiereinrichtung direkt auf den Strang aus Filtermaterial bei der Filterherstellung aufgebracht oder diese sehr feinen Teilchen werden gemäß DE 39 04 239 C1 in einem organischen, flüssigen Medium suspendiert und die erhaltene Suspension auf das Filtermaterial aufgebracht. Hierbei ist die Herstellung der kleinen Teilchen durch Mikronisieren überaus kostspielig; zum anderen benötigt man entweder zusätzliche Dosiereinrichtungen an der Filterherstellungsmaschine oder die eingesetzten Suspensionen zeigen eine Instabilität, wodurch sich die feinen Teilchen mit der Zeit auf dem Boden absetzen.

Bislang ist kein Verfahren bekannt, bei dem auf wirtschaftliche Weise in einem Standardverfahren zur Filterherstellung feste organische Säuren oder deren saure Salze in den üblicherweise eingesetzten Filterhärtern gelöst auf das Filtermaterial aufgebracht werden können.

Die Erfindung hat sich die Aufgabe gestellt, ein Verfahren zur Herstellung eines sauer gestellten Filters für Tabakprodukte vorzuschlagen, bei dem die bei Umgebungs- und Verarbeitungstemperaturen kristallinen Genußsäuren beziehungsweise deren saure Salze zusammen mit einem als Filterhärter eingesetzten organischen Lösungsmittel wie einem Carbonsäureester-Härter gelöst werden können, damit die erhaltene klare Lösung in üblicher Weise auf das Filtermaterial aufgebracht werden kann.

Zur Lösung dieser Aufgabe wird daher ausgehend von dem bekannten Verfahren gemäß DE 39 04 239 C1 ein Verfahren zur Herstellung eines sauer gestellten Filters für Tabakprodukte durch Imprägnieren eines faserigen oder flächigen Filtermaterials mit
a) physiologisch und sensorisch unbedenklichen und als Genußsäuren bezeichneten Mono-, Di- oder Polycarbonsäuren oder Hydroxysäuren mit bis zu 8 Kohlenstoffatomen und 2 bis 3 Carboxylgruppen bzw. mit deren sauren Salzen und
b) einer Carbonsäureester-Härterkomponente vorgeschlagen,
welches dadurch gekennzeichnet ist, dass man diese Genußsäuren bzw. deren saure Salze und die Carbonsäureester-Härterkomponente durch Zusatz eines alkoholischen Lösungsvermittlers aus der Gruppe von Methyl-, Ethyl-, Propyl-, iso-Propyl-, Butyl- und iso-Butylalkohol oder deren Mischungen in Lösung bringt und die derart erhaltene Lösung auf das Filtermaterial aufbringt.

Das erfindungsgemäße Verfahren hat die folgenden überraschenden Vorteile gegenüber den bekannten Verfahren:
- Die Verteilung der Genußsäuren oder deren sauren Salze auf den Filterfasern ist sehr fein und homogen, so dass eine äußerst hohe Wirksamkeit erzielt werden kann.
- Die Aufbringung der Genußsäuren oder deren sauren Salze erfordert keinerlei besondere Maßnahmen bei der Herstellung der Filter. Es sind weder Maschinenmodifikationen notwendig noch schränkt die kritische Stabilität und Homogenität der eingesetzten Lösung die Verarbeitbarkeit in irgendeiner Art und Weise ein.
- Das Verfahren gestattet den Einsatz preiswerter Rohstoffe, da für die Herstellung der benötigten Lösung Standardprodukte ohne besondere aufwendige Vorbehandlung wie Mikronisieren oder Lösen bei Temperaturen über 100° C eingesetzt werden können.

Als Filterverfestigungsmittel können allgemein alle üblichen und hier als Carbonsäureester-Härter bezeichneten Ester verwendet werden, wie sie in der DE 39 04 239 C1 beschrieben sind, wobei insbesondere Glycerintriacetat (Triacetin) Polyethylenglykolacetate bzw. -propionate und insbesondere Triethylenglykoldiacetat (TEGDA) geeignet sind.

Vorzugsweise wird die Lösung aus Genußsäuren bzw. aus deren sauren Salzen, der Carbonsäureester-Härterkomponente und dem alkoholischen Lösungsvermittler für ein Filtermaterial verwendet, das aus Fasern oder Vliesen aus Celluloseacetat, Cellulose, Polyethylen oder Polypropylen besteht.

Als Genußsäuren werden bevorzugt Maleinsäure, Bernsteinsäure, Glutarsäure, Weinsäure, Äpfelsäure, Citronensäure und/oder Acetylcitronensäure bzw. deren saure Salze verwendet, wobei man insbesondere als saure Salze die sauren Alkali- und insbesondere Kalium salze oder Ammoniumsalze verwendet.

Weitere Genußsäuren, die gemäß Erfindung eingesetzt werden können, sind aus der Gruppe der Hydroxysäuren noch Glycolsäure, Milchsäure, Zuckersäuren. 3-Hydroxymandelsäure, Salicylsäure, 2-Hydroxyzimtsäure (Cumarin) und Ascorbinsäure, bzw. aus der Gruppe der Dicarbonsäuren noch Oxalsäure, Malonsäure, Adipinsäure, Pimelinsäure, Korksäure und Phthalsäure sowie aus der Gruppe der Monocarbonsäuren noch Zimtsäure, Phenylessigsäure und Benzoesäure.

Die erfindungsgemäß als Lösungsvermittler eingesetzten Alkohole haben ein gutes Lösungsvermögen für die Polycarbonsäuren bzw. für deren Salze. Besonders bevorzugt ist Ethanol, da dieser besonders gut als Lösungsvermittler geeignet ist und schon geringe Mengen ausreichen, um die Genußsäuren z.B. in Glycerintriacetat (Triacetin) zu lösen und letztlich weil Ethanol auch ein ansonsten in der Tabakindustrie übliches Lösungsmittel ist. Hinzu kommt eine verbesserte Löslichkeit für Celluloseacetat-Fasern, d.h. die entsprechenden Celluloseacetat-Filter härten schneller aus.

Bei dem erfindungsgemäßen Verfahren wird vorzugsweise so vorgegangen, dass man, bezogen auf die Gesamtlösung, den Anteil der Genußsäuren bzw. den sauren Salzen in einer Konzentration von 1 bis 20 Gew.% und die alkoholischen Lösungsvermittler in einer Menge von 0,1 bis 10 und insbesondere von 4 bis 8 Gew.% einsetzt. Ferner ist es zweckmäßig, wenn man die Konzentration der Genußsäuren bzw. die der sauren Salze derselben in der Lösung aus der Carbonsäureester-Härterkomponente und dem alkoholischen Lösungsvermittler derart einstellt, dass bei Auftrag der Lösung diese, bezogen auf das Fasergewicht, 0,1 bis 5 Gew.% und insbesondere 0,5 bis 2 Gew.% beträgt.

Die erfindungsgemäß erhaltenen sauer gestellten Filter bzw. das sauer gestellte Filtermaterial kann als Filterpfropfen oder als Teil desselben für eine Cigarettenpapierhülse aber auch in Stäbchenform als Filter für Abrauchgeräte wie Pfeifen oder Cigarettenspitzen eingesetzt werden. Besonders vorteilhaft ist die Verwendung des erfindungsgemäß erhaltenen vorgestellten Filtermaterials als Filterpfropfen oder als ein Teil desselben für eine Cigarette, Cigarre oder einen Cigarillo, wobei der Anteil der Genußsäuren bzw. den der sauren Salze in dem Filtermaterial 0,1 bis 10 mg je Cigarette oder Cigarillo beträgt.

Im folgenden wird die Erfindung anhand von Ausführungsbeispielen erläutert:

### Beispiel 1:

Zur Herstellung eines Acetatfilters mit 0,5 Gew.% Äpfelsäure wurde ein Filterstab in den Abmessungen von 126 mm Länge, entsprechend der 6-fachen Länge eines Filters, und mit einem Durchmesser von 7,83 mm verwendet. Dieser Acetatfilter entsprach einer Spezifikation von 2,5y / 35.000 HK und hatte einen Zugwiderstand von 405 mm WS. Das Acetatgewicht wurde mit 638 mg angesetzt, das heißt, es mussten 3,19 mg Äpfelsäure aufgesprüht werden bzw. 0,53 mg / Cigarette. Als Härterkomponente wurden 57 mg Triacetin verwendet. Zur Herstellung der Triacetin-Äpfelsäurelösung wurden in einem ca. 200 Liter fassenden Edelstahlbehälter 5,6 kg Äpfelsäure und 100 kg Triacetin etwa 15 Minuten kräftig gerührt. Hierbei tritt eine Teillösung und feine Dispergierung der Äpfelsäure ein Anschließend wurden zur vollständigen Lösung 4 kg Ethanol zugesetzt, wobei nach 20 Minuten weiterem Rühren die Äpfelsäure vollständig gelöst war.

Die auf den Filter aufgesprühte Menge wurde mit 60,2 mg Lösung/Filterstab vorgegeben. Der Alkohol wurde nicht berücksichtigt, da er während bzw. unmittelbar nach der Herstellung verdampft. Die physikalischen Parameter wie Zugwiderstand und Härte wurden durch die Äpfelsäure nicht beeinflusst.

### Beispiel 2:

Zur Herstellung eines Filterstabes mit 2,5 Gew.% Äpfelsäure wurde ein Filterstab des Formates 100 mm Länge, also der 4-fachen Länge eines normalen Filterpfropfens, und 7,85 mm Durchmesser mit einem Acetat der Spezifikation 2,1y / 33.000 SK und einem Zugwiderstand von 415 mm WS verwendet. Das Acetatgewicht betrug in diesem Fall 531 mg, d.h. es wurden 13,275 mg Äpfelsäure oder 3,3 mg Äpfelsäure / Cigarette aufgesprüht. Als Härterkomponente wurden 45 mg Triacetin je Filterstab verwendet.

Die Weichmacher-Äpfelsäure-Lösung wurde wie in Beispiel 1 jedoch mit Mengen von 29,5 kg Äpfelsäure und 100 kg Triacetin hergestellt. Die nach etwa 15 Minuten zugegebene Ethanolmenge betrug in diesem Fall 8 kg, und das Gemisch wurde zur besseren und schnelleren Lösung auf 35° C erhitzt. Die fertige Lösung war stabil. Die aufgetragene Menge betrug hier 58,3 mg Lösung / Filterstab.

Wenn Lösungen mit über 10 Gew.% Äpfelsäure eingesetzt werden, ist es zur besseren Verteilung der Lösung auf den Fasern empfehlenswert, die Bürstendrehzahl in den Standardsprühwerken auf einer KDF3-Filterstabmaschine zu erhöhen.

## Patentansprüche

1. Verfahren zur Herstellung eines sauer gestellten Filters für Tabakprodukte durch Imprägnieren eines faserigen oder flächigen Filtermaterials mit
a) physiologisch und sensorisch unbedenklichen und als Genußsäuren bezeichneten Mono-, Di- oder Polycarbonsäuren oder Hydroxysäuren mit bis zu 8 Kohlenstoffatomen und 2 bis 3 Carboxylgruppen , bzw. mit deren sauren Salzen und
b) einer Carbonsäureester-Härterkomponente,
**dadurch gekennzeichnet, daß** man diese Genußsäuren bzw. deren saure Salze und die Carbonsäureester-Härterkomponente durch Zusatz eines alkoholischen Lösungsvermittlers aus der Gruppe von Methyl-, Ethyl-, Propyl-, iso-Propyl-, Butyl- und iso-Butylalkohol oder deren Mischungen in Lösung bringt und die derart erhaltene Lösung auf das Filtermaterial aufbringt.

2. Verfahren nach Anspruch 1, **dadurch gekennzeichnet, daß** man die Lösung auf ein Filtermaterial aufbringt, das aus Fasern oder Vliesen aus Celluloseacetat, Cellulose, Polyethylen und/oder Polypropylen besteht.

3. Verfahren nach einem der Ansprüche 1 oder 2, **dadurch gekennzeichnet, daß** man als Genußsäuren Maleinsäure, Bernsteinsäure, Glutarsäure, Weinsäure, Äpfelsäure, Citronensäure und / oder Acetylcitronensäure bzw. deren saure Salze verwendet.

4. Verfahren nach mindestens einem der Ansprüche 1 bis 3 **dadurch gekennzeichnet, daß** man als saure Salze der Genußsäuren die sauren Alkali- und insbesondere Kaliumsalze oder Ammoniumsalze verwendet.

5. Verfahren nach mindestens einem der Ansprüche 1 bis 4 **dadurch gekennzeichnet, daß** man als Carbonsäureester-Härterkomponente Polyethylenglykolacetate bzw. -propionate und insbesondere Triethylenglykoldiacetat, Glycerindiacetat, Glycerintriacetat, Glycerindipropionat und / oder Triethylcitrat verwendet.

6. Verfahren nach mindestens einem der Ansprüche 1 bis 5 **dadurch gekennzeichnet, daß** man, bezogen auf die Gesamtlösung , die Genußsäuren bzw. deren saure Salze in einer Konzentration von 1 bis 20 Gew.% und die alkoholischen Lösungsvermittler in einer Menge von 0,1 bis 10 Gew.% und insbesondere von 4 bis 8 Gew.% einsetzt

7. Verfahren nach mindestens einem der Ansprüche 1 bis 6 **dadurch gekennzeichnet, daß** man die Konzentration der Genußsäuren bzw. die der sauren Salze derselben in der Lösung aus der Carbonsäureester-Härterkomponente und dem alkoholischen Lösungsvermittler derart einstellt, daß bei Auftrag der Lösung diese, bezogen auf das Fasergewicht, 0,1 bis 5 Gew.% und insbesondere 0,5 bis 2 Gew.% beträgt.

8. Verwendung des nach dem Verfahren gemäß Anspruch 1 bis 7 erhaltenen sauer gestellten Filtermaterials als Filterpfropfen oder als ein Teil desselben für eine Cigarettenpapierhülse oder einen Steckfilter.

9. Verwendung des nach dem Verfahren gemäß Anspruch 1 bis 7 erhaltenen sauer gestellten Filtermaterials in Stäbchenform als Filter für Abrauchgeräte, wie Pfeifen oder Cigarettenspitzen.

10. Verwendung des nach dem Verfahren gemäß Anspruch 1 bis 7 erhaltenen sauer gestellten Filtermaterials als Filterpfropfen oder als ein Teil desselben für eine Cigarette oder einen Cigarillo.

11. Verwendung des Filtermaterials nach Anspruch 10, **dadurch gekennzeichnet, daß** der Anteil der Genußsäuren oder deren sauren Salze in dem Filtermaterial 0,1 bis 10 mg je Cigarette oder Cigarillo beträgt.

## Claims

1. A method for producing an acidified filter for tobacco products by impregnating a fibrous or sheet-type filter material with
a) physiologically and sensorially acceptable mono-, di- or polycarboxylic acids or hydroxy acids referred to as edible acids, having up to 8 carbon atoms and 2 to 3 carboxyl groups, or with the acid salts thereof,
b) a carbonic acid ester curing component,
**characterised in that** these edible acids or acid salts thereof and the carbonic acid ester curing component are dissolved by the addition of an alcoholic solubiliser selected from the group consisting of methyl, ethyl, propyl, isopropyl, butyl and isobutyl alcohol or mixtures thereof and the solution obtained in such a manner is applied to the filter material.

2. A method according to Claim 1
**characterised in that** the solution is applied to a filter material which is made from fibres or fibrous webs made from cellulose acetate, cellulose, polyethylene and/or polypropylene.

3. A method according to one of Claims 1 or 2,
**characterised in that** maleic acid, succinic acid, glutaric acid, tartaric acid, malic acid, citric acid and/or acetyl citric acid or their acid salts are used as edible acids.

4. A method according to at least one of Claims 1 to 3,
**characterised in that** the acid alkali salts and in particular potassium salts or ammonium salts are used as acid salts of the edible salts.

5. A method according to at least one of Claims 1 to 4,
**characterised in that** polyethylene glycol acetates or propionates and in particular triethylene glycol diacetate, glycerine diacetate, glycerine triacetate, glycerine dipropionate and/or triethyl citrate are used as carbonic acid ester curing component.

6. A method according to at least one of Claims 1 to 5,
**characterised in that**, related to the total solution, the edible acids or their acid salts are used in a concentration of from 1 to 20 % by weight and the alcoholic solubilisers are used in a quantity of from 0.1 to 10 % by weight and in particular from 4 to 8 % by weight.

7. A method according to at least one of Claims 1 to 6,
**characterised in that** the concentration of the edible acids or that of the acid salts thereof in the solution consisting of the carbonic acid ester curing component and the alcoholic solubilisers is set in such a manner that when the solution is applied it is 0.1 to 5 % by weight and in particular 0.5 to 2 % by weight, related to the fibre weight.

8. Use of the acidified filter material obtained in accordance with the method according to Claim 1 to 7 as a filter plug or as a part thereof for a cigarette paper wrapper or a roll-up filter.

9. Use of the acidified filter material obtained in accordance with the method according to Claim 1 to 7 in rod form as a filter for smoking equipment, such as pipes or cigarette holders.

10. Use of the acidified filter material obtained in accordance with the method according to Claim 1 to 7 as a filter plug or as a part thereof for a cigarette or cigarillo.

11. Use of the filter material according to Claim 10,
**characterised in that** the proportion of the edible acids or their acid salts in the filter material is 0.1 to 10 mg per cigarette or cigarillo.

## Revendications

1. Procédé de préparation d'un filtre acidifié pour des produits du tabac par imprégnation d'une matière filtrante fibreuse ou en nappe avec
a) des acides monocarboxyliques, dicarboxyliques ou polycarboxyliquesou des acides hydroxyliques admissibles sur le plan physiologique et sensoriel et désignés d'acides stimulants avec jusqu'à 8 atomes de carbone et 2 à 3 groupes carboxyles et/ou avec leurs sels acides et
b) une constituante de durcissement d'ester d'acide carboxylique,
**caractérisé en ce que** l'on fait dissoudre ces acides stimulants et/ou leurs sels acides et la constituante de durcissement d'ester d'acide carboxylique par l'ajout d'un solubiliseur alcoolique du groupe constitué par l'alcool de méthyle, d'éthyle, de propyle, d'isopropyle, de butyle et d'isobutyle ou de leurs mélanges et que l'on applique la solution ainsi obtenue sur la matière filtrante.

2. Procédé selon la revendication 1, **caractérisé en ce que** l'on applique la solution sur une matière filtrante qui est constituée par des fibres ou des non-tissés d'acétate de cellulose, de cellulose, de polyéthylène et/ou de polypropylène.

3. Procédé selon l'une des revendications 1 ou 2, **caractérisé en ce que** l'on utilise comme acides stimulants de l'acide maléique, de l'acide succinique, de l'acide glutarique, de l'acide tartrique, de l'acide malique, de l'acide citrique et/ou de l'acide acétylcitrique et/ou leurs sels acides.

4. Procédé selon au moins l'une des revendications 1 à 3, **caractérisé en ce que** l'on utilise comme sels acides des acides stimulants les sels alcalins acides et en particulier les sels de potassium ou d'ammonium.

5. Procédé selon au moins l'une des revendications 1 à 4, **caractérisé en ce que** l'utilise comme constituante de durcissement d'ester d'acide carboxylique des acétates ou des propionates de polyéthylèneglycol et en particulier du diacétate de triéthylèneglycol, du diacétate de glycérine, du triacétate de glycérine, du dipropionate de glycérine et/ou du triéthylcitrate.

6. Procédé selon au moins l'une des revendications 1 à 5, **caractérisé en ce que** l'on charge, par rapport à l'ensemble de la solution, les acides stimulants ou leurs sels acides dans une concentration d'1 à 20% en poids et les solubiliseurs alcooliques dans une quantité de 0,1 à 10% en poids et en particulier de 4 à 8% en poids.

7. Procédé selon au moins l'une des revendications 1 à 6, **caractérisé en ce que** l'on ajuste la concentration des acides stimulants ou celle des sels acides de ceux-ci dans la solution constituée par la constituante de durcissement d'ester d'acide carboxylique et du solubiliseur alcoolique de telle manière que, lorsque l'on applique la solution, celle-ci soit de 0,1 à 5 % en poids et en particulier de 0,5 à 2% en poids par rapport au poids des fibres.

8. Utilisation de la matière filtrante acidifiée obtenue selon le procédé selon les revendications 1 à 7 comme bouchon filtrant ou comme une partie de celui-ci pour une enveloppe de papier à cigarette ou un filtre emboîtable.

9. Utilisation de la matière filtrante acidifiée obtenue selon le procédé selon les revendications 1 à 7 en forme de bâtonnet comme filtre pour appareils à fumer comme les pipes et les fume-cigarettes.

10. Utilisation de la matière filtrante acidifiée obtenue selon le procédé selon les revendications 1 à 7 comme bouchon filtrant ou comme une partie de celui-ci pour une cigarette ou un cigarillo.

11. Utilisation de la matière filtrante selon la revendication 10, **caractérisée en ce que** le taux des acides stimulants ou de leurs sels acides dans la matière filtrante est de 0,1 à 10 mg par cigarette ou cigarillo.
